# FASCICULE DE BREVET EUROPEEN

(11) **EP 0 971 044 B1**
(45) Date de publication et mention de la délivrance du brevet: **14.05.2003**
(21) Numéro de dépôt: 99401690.5
(22) Date de dépôt: 07.07.1999
(51) Int. Cl.: C22C 38/32

(54) **Tole d'acier laminée à chaud et à froid revêtue et présentant une très haute résistance après traitement thermique**
Beschichtetes warmgewalztes und kaltgewalztes Stahlblech mit sehr hoher Festigkeit nach thermischer Behandlung
Clad hot-rolled and cold-rolled steel sheet, presenting a very high resistance after thermal treatment

(30) Priorité: 09.07.1998 FR 9808793
(43) Date de publication de la demande: 12.01.2000
(73) Titulaire: SOLLAC, 92800 Puteaux (FR)
(72) Inventeur: Laurent, Jean-Pierre, 13800 Istres (FR); Devroc, Jacques, 13200 Arles (FR); Hennechart, Jean-Paul, 08200 Floing (FR); Spehner, Dominique, 08200 Sedan (FR)
(74) Mandataire: Plaisant, Sophie Marie

(56) Documents cités:
- FR-A- 2 625 227
- US-A- 5 178 688
- PATENT ABSTRACTS OF JAPAN vol. 15, no. 017 (C-796), 14 janvier 1991 (1991-01-14) & JP 02 263954 A (SUMITOMO METAL IND.LTD.), 26 octobre 1990 (1990-10-26)
- PATENT ABSTRACTS OF JAPAN vol. 13, no. 457 (C-644), 16 octobre 1989 (1989-10-16) & JP 01 176056 A (AICHI STEEL WORKS LTD.), 12 juillet 1989 (1989-07-12)
- PATENT ABSTRACTS OF JAPAN vol. 18, no. 523 (C-1256), 4 octobre 1994 (1994-10-04) & JP 06 179944 A (NIPPON STEEL CORP.), 28 juin 1994 (1994-06-28)
- PATENT ABSTRACTS OF JAPAN vol. 18, no. 004 (C-1149), 6 janvier 1994 (1994-01-06) & JP 05 247588 A (NIPPON STEEL CORP.), 24 septembre 1993 (1993-09-24)

## Description

L'invention concerne une tôle d'acier laminée à chaud et à froid, revêtue et comportant une très haute résistance après traitement thermique.

Dans ce domaine technique, les solutions proposées entraînant une augmentation des caractéristiques mécaniques s'exercent au détriment des propriétés de mise en forme. Il existe une solution consistant à séparer les propriétés de mise en forme et celles nécessaires à l'emploi. Les caractéristiques nécessaires à l'emploi sont obtenues par un traitement thermique postérieur ou concomitant à la mise en forme. Dans ce cas, les tôles proposées ne sont pas livrées revêtues pour des problèmes de tenues du revêtement lors du traitement thermique. Le revêtement est donc effectué sur pièces finies ce qui nécessite un nettoyage soigné des surfaces et des parties creuses. De plus le traitement thermique doit être effectué sous atmosphère contrôlée afin d'éviter toute décarburation et oxydation du métal de la tôle. Les tôles en acier pour traitement thermique ne possèdent pas de pré-revêtement, ce qui nécessite des post-traitements de dégraissage, décapage et revêtement.

Lors du revêtement en continu des produits plats laminés à chaud et à froid, le recuit préalable et le refroidissement précédant ou suivant l'opération de revêtement, à base de zinc ou d'aluminium, ne sont utilisés que pour amener la tôle à une température proche de celle du bain ou pour restaurer les propriétés mécaniques de la tôle dégradées lors du laminage à froid. Ces cycles thermiques sont choisis en fonction de la composition de l'acier afin qu'aucune transformation allotropique n'ait lieu lors du cycle thermique, l'objectif étant d'obtenir des caractéristiques mécaniques similaires à celles mesurées sur les tôles d'acier livrées non revêtues. Ainsi, JP 01-176 056 décrit une composition d'acier à haute résistance ayant une bonne résistance à la fatigue et contenant 0,30-0,55% de C, 0,15-0,35% de Si, 1,00-2,00% de Mn, moins de 0,040% de S, 0,0010-0,0040% de B, 0102-0,05%de Ti, moins de 0,008% de N, moins de 0,003% d'O et 0,02-0,04% d'Al et éventuellement moins de 0,40% de Cr, le rapport Ti/N étant supérieur ou égal à 3.

Le but de l'invention est de produire une tôle d'acier laminée à chaud ou à froid d'une épaisseur désirée, revêtue, et présentant des possibilités de mise en forme étendues et qui, après traitement thermique effectué sur la pièce finie, permette d'obtenir une résistance mécanique supérieure à 1000 MPa, une résistance aux chocs, à la fatigue, à l'abrasion et à l'usure importante, tout en conservant une bonne résistance à la corrosion ainsi qu'une bonne aptitude à la peinture et au collage. Il doit être également possible de réaliser la mise en forme à chaud avec trempe dans l'outil en obtenant les mêmes propriétés.

L'invention a pour objet une tôle d'acier laminée à chaud, pouvant être éventuellement ensuite laminée à froid, ladite tôle étant revêtue et traitée themiquement, l'acier de la tôle ayant la composition pondérale suivante :
0,15% < carbone < 0,5%
0,5% < manganèse < 3%
0,1% < silicium < 0.5%
0,01% < chrome < 1%,
titane < 0,2%,
aluminium < 0,1%,
phosphore < 0,1%,
soufre < 0,05%,
0,0005% < bore < 0,08%, le solde étant du fer et des impuretés inhérentes à l'élaboration, ledit revêtement étant à base d'aluminium ou d'alliage d'aluminium.

Les autres caractéristiques de l'invention sont:
- la composition pondérale de la tôle est de préférence la suivante:
   0,20% < carbone < 0,5%
   0,8% < manganèse < 1,5%
   0,1% < silicium < 0,35%
   0,01% < chrome < 1%,
   titane < 0,1%,
   aluminium < 0,1%,
   phosphore < 0,05%,
   soufre < 0,03%,
   0,0005% < bore < 0,01%, le solde étant du fer et des impuretés inhérentes à l'élaboration.
- dans la composition pondérale de la tôle, la teneur en titane par rapport à la teneur en azote est supérieure à 3,42, le bore ne pouvant plus être combiné à l'azote .
- le bain métallique pour le revêtement comprend dans sa composition pondérale de base, de 9% à 10% de silicium, de 2% à 3,5% de fer, le solde étant de l'aluminium.
- le bain métallique pour le revêtement comprend dans sa composition pondérale de base, de 2% à 4% de fer, le solde étant de l'aluminium.

L'invention concerne également un procédé de réalisation d'une pièce à partir de la tôle revêtue dans lequel après mise en forme et avant traitement thermique, le revêtement de la pièce est soumis à une élévation de température à une vitesse supérieure à 5°C/ seconde pouvant dépasser 600°C/seconde.

Une autre caractéristique du procédé est:
- le traitement thermique consiste à réchauffer le revêtement et la pièce à une température supérieure à 750°C.

L'invention concerne aussi l'utilisation de la tôle d'acier laminée à chaud et pouvant être ensuite laminée à froid et revêtue, pour des pièces de structure et/ou anti-intrusion ou de soubassement pour véhicule terrestre à moteur comme par exemple une poutre de pare choc, un renfort de portière, un bras de roue...

La description qui suit fera bien comprendre l'invention.

La tôle selon l'invention qui est issue, du fait de son élaboration, d'un train de laminage à chaud, peut éventuellement être relaminée à froid en fonction de l'épaisseur finale désirée. Elle est ensuite revêtue d'un revêtement à base d'aluminium, par exemple au trempé dans un bain comportant en outre, de 8% à 11% de silicium, de 2% à 4% de fer, la tôle présentant une haute résistance mécanique après traitement thermique et une haute tenue à la corrosion, ainsi qu'une bonne aptitude à la peinture et au collage.

Le revêtement a notamment pour fonction de protéger la tôle de base contre la corrosion à chaud comme à froid. Les caractéristiques mécaniques à l'état de livraison de la tôle selon l'invention autorisent une grande variété de mise en forme en particulier un emboutissage profond. Le traitement thermique appliqué lors d'un procédé de formage à chaud ou après la mise en forme permet d'obtenir des caractéristiques mécaniques élevées pouvant dépasser 1500 MPa pour la résistance mécanique et 1200 MPa pour la limite d'élasticité. Les caractéristiques mécaniques finales sont adaptables et dépendent de la teneur en carbone de l'acier et du traitement thermique.

Lors du traitement thermique réalisé sur pièce finie ou lors d'un procédé de formage à chaud, le revêtement forme une couche présentant une grande résistance à l'abrasion, l'usure, la fatigue, le choc ainsi qu'une bonne tenue à la corrosion et une bonne aptitude à la peinture et au collage .

Selon l'invention l'acier dont la composition pondérale est la suivante :
0,15% < carbone < 0,5%
0,5% < manganèse < 3%
0,1% < silicium < 0,5%
0,01% < chrome < 1%,
titane < 0,2%,
aluminium < 0,1%,
phosphore < 0,1%,
soufre < 0,05%,
0,0005% < bore < 0,08%, le solde étant du fer et des impuretés inhérentes à l'élaboration est élaboré sous la forme d'une tôle laminée à chaud et éventuellement laminée à froid pour obtenir l'épaisseur désirée. La tôle d'acier est ensuite revêtue au trempé, après décapage, dans un bain d'aluminium contenant, soit de 8% à 11% de silicium et 2% à 4% de fer, soit de 2% à 4% de fer sans silicium, ou encore, dans un bain d'aluminium contenant de préférence de 9% à 10% de silicium et 2% à 3,5% de fer.

Dans un exemple de réalisation, d'un revêtement de la tôle au trempé dans un bain métallique contenant un alliage d'aluminium comprenant une proportion d'environ 90% d'aluminium, la couche de revêtement comporte une première couche d'alliage en contact avec la surface de l'acier. Cette couche, directement en contact avec la surface de la tôle est fortement alliée en fer.

Une seconde couche de revêtement, au dessus de la première, contient environ, 90% d'aluminium et peut contenir, en fonction de la composition du bain, du silicium et un peu de fer.

La première couche d'alliage peut se fissurer lorsque la tôle est mise en forme pour la fabrication de pièces.

Selon une forme de l'invention, après la mise en forme de la pièce, le revêtement est soumis à une élévation de température à une vitesse supérieure à 5°C/ seconde pouvant dépasser 600°C/ seconde. Cette montée en température permet une refusion rapide de l'aluminium qui colmate les fissures engendrées par l'opération de mise en forme de la pièce.

Un autre intérêt de l'invention réside dans le fait que la diffusion du fer dans le revêtement sera initiée à haute température. On aura donc une meilleure cohésion entre revêtement et l'acier de la tôle. Dans une autre forme de l'invention, le traitement thermique peut être effectué localement, dans des zones fortement déformées.

Dans un exemple de réalisation, la tôle d'acier selon l'invention contenant 0,21% de carbone; 1,14% de manganèse; 0,020% de phosphore; 0,0038% de soufre; 0,25% de silicium; 0,040% d'aluminium; 0,009% de cuivre; 0,020% de nickel; 0,18% de chrome; 0,0040% d'azote; 0,032% de titane; 0,003% de bore; 0,0050% de calcium est revêtue d'une couche à base d'aluminium ayant environ 20 µm d'épaisseur.

Selon l'invention, la tôle, à l'état de livraison en bobine ou en feuilles, dont l'épaisseur peut être comprise entre 0,25 mm et 15 mm a de bonnes propriétés de mise en forme ainsi qu'une bonne résistance à la corrosion ainsi qu'une bonne aptitude à la peinture et au collage.

La tôle, produit sidérurgique revêtu, présente une résistance importante à la corrosion à l'état de livraison, pendant la mise en forme et les traitements thermiques ainsi que pendant l'usage de la pièce finie. Après traitement thermique, on obtient une résistance mécanique importante pouvant dépasser 1500 MPa. La présence du revêtement lors du traitement thermique des pièces permet d'éviter toute décarburation du métal de base ainsi que toute oxydation. Cela est un avantage indéniable, notamment, dans le cas de la mise en forme à chaud. De plus, le chauffage de la pièce traitée ne nécessite pas un four ayant une atmosphère contrôlée pour éviter une décarburation.

Le traitement thermique du métal de la tôle consiste en un chauffage à une température comprise entre Ac1, température de début de transformation austénitique, par exemple, 750°C, et 1200°C, dans un four, pendant un temps qui est fonction de la température à atteindre et l'épaisseur de la tôle de la pièce. La composition est optimisée afin de limiter le grossissement des grains lors du traitement thermique. Si la structure visée est totalement martensitique, la température de maintien doit être supérieure à Ac3, par exemple 840°C, température de fin de formation austénitique. Le maintien en température doit être suivi d'un refroidissement adapté à la structure finale visée. Pour une structure totalement martensitique et pour un acier ayant la composition de l'exemple, la vitesse de refroidissement doit être supérieure à la vitesse critique de trempe qui est 27°C/s pour une austénitisation à 900°C pendant 5 mn, la tôle ayant une épaisseur de 1 mm environ.

Il est également possible d'obtenir des structures notamment, ferritobainitiques, ou ferrito-martensitiques, par un chauffage à une température comprise entre Ac1, par exemple, 750°C et Ac3, par exemple, 840°C suivi d'un refroidissement approprié. Suivant le niveau de résistance à atteindre et le traitement thermique appliqué, une ou plusieurs des ces phases sont présentes dans des proportions variables. Pour les niveaux de résistance les plus élevés, la structure est majoritairement composée de martensite.

Le chrome, le manganèse, le bore et le carbone sont ajoutés, dans la composition de l'acier selon l'invention, pour leur influence sur la trempabilité. De plus, le carbone permet d'atteindre de hautes caractéristiques mécaniques grâce à son effet sur la dureté de la martensite.

L'aluminium est introduit dans la composition afin de piéger l'oxygène et de protéger l'efficacité du bore.

Le titane dont le rapport de la teneur par rapport à la teneur en azote doit être supérieure à 3,42 est introduit afin d'éviter la combinaison du bore avec l'azote, l'azote étant combiné avec le titane.

Les éléments d'alliages, Mn, Cr, B, permettent une trempabilité autorisant la trempe dans les outils d'emboutissage ou l'utilisation de fluides de trempe peu sévères limitant la déformation des pièces lors du traitement thermique. De plus la composition selon l'invention est optimisée du point de vue de la soudabilité.

L'acier de la tôle peut subir un traitement de globulisation des sulfures effectué avec du calcium qui a pour effet d'améliorer la résistance à la fatigue de la tôle.

L'acier est particulièrement adapté pour la réalisation de pièces de structure et anti intrusion.

Le revêtement proposé permet d'éviter différentes opérations de préparation de surface comme pour les tôles en acier pour traitement thermique ne possédant pas de revêtement.

La modulation des paramètres de traitement thermique permet d'atteindre, avec une composition donnée, différents niveaux de résistance en tôle à chaud et en tôle à froid suivant l'épaisseur visée.

Lors du traitement thermique, le revêtement à base par exemple d'aluminium se transforme en une couche alliée au fer et comportant différentes phases dépendant du traitement thermique et présentant une grande dureté pouvant dépasser 600HV100g.

Le tableau suivant présente un exemple de résistance maximale de la tôle d'acier selon l'invention après traitement thermique.

| Traitement thermique | Rm (Mpa) |
|---|---|
| 850°C/5 mn | 1695 |
| 900°C/5 mn | 1675 |
| 950°C/5 mn | 1665 |

## Revendications

1. Tôle d'acier laminée à chaud, pouvant être éventuellement, ensuite, laminée à froid, ladite tôle étant revêtue et traitée thermiquement, l'acier de la tôle ayant la composition pondérale suivante
0,15% < carbone < 0,5%
0,5% < manganèse < 3%
0,1% < silicium < 0,5%
0,01% < chrome < 1%,
titane < 0,2%,
aluminium < 0,1%,
phosphore < 0,1%,
soufre < 0,05%,
0,0005% < bore < 0,08%, le solde étant du fer et des impuretés inhérentes à l'élaboration, ledit revêtement étant à base d'aluminium ou d'alliage d'aluminium.

2. Tôle revêtue selon la revendication 1, **caractérisée en ce que** la composition pondérale de la tôle est de préférence la suivante:
0,20% < carbone < 0,5%
0,8% < manganèse < 1,5%
0,1% < silicium < 0,35%
0,01% < chrome < 1%,
titane < 0,1%,
aluminium < 0,1%,
phosphore < 0,05%,
soufre < 0,03%,
0,0005% < bore < 0,01%, le solde étant du fer et des impuretés inhérentes à l'élaboration.

3. Tôle revêtue selon la revendication 1, **caractérisée en ce que**, dans la composition pondérale de la tôle, la teneur en titane par rapport à la teneur en azote est supérieure à 3,42, le bore ne pouvant plus être combiné à l'azote .

4. Tôle revêtue selon la revendication 1, **caractérisée en ce que** le bain métallique pour le revêtement comprend dans sa composition pondérale de base, de 9% à 10% de silicium, de 2% à 3,5% de fer, le solde étant de l'aluminium.

5. Tôle selon la revendication 1, **caractérisée en ce que** le bain métallique pour le revêtement comprend dans sa composition pondérale de base, de 2% à 4% de fer, le solde étant de l'aluminium.

6. Procédé de réalisation d'une pièce à partir de la tôle revêtue selon les revendications 1 à 5, **caractérisé en ce que** après mise en forme et avant traitement thermique, le revêtement de la pièce est soumis à une élévation de température à une vitesse supérieure à 5°C/ seconde pouvant dépasser 600°C/seconde.

7. Procédé selon la revendication 6 **caractérisé en ce que** le traitement thermique consiste à réchauffer le revêtement et la pièce à une température supérieure à 750°C.

8. Utilisation de la tôle d'acier laminée à chaud et pouvant être ensuite laminée à froid et revêtue, selon les revendications 1 à 5, pour des pièces de structure et/ou anti-intrusion ou de soubassement pour véhicule terrestre à moteur.

## Patentansprüche

1. Warmgewalztes Stahlblech, welches unter Umständen anschließend kaltgewalzt werden könnte, das Blech beschichtet und thermisch behandelt wurde, der Stahl des Bleches die folgende gewichtsanalytische Zusammensetzung hat:
0,15% < Kohlenstoff < 0,5%
0,5% < Mangan < 3%
0,1% < Silizium < 0,5%
0,01% < Chrom < 1%
Titan < 0,2%
Aluminium < 0,1%
Phosphor < 0,1%
Schwefel < 0,05%
0,0005 < Bor < 0,08%, wobei der Rest aus Eisen und aus, von der Stahlerzeugung herrührenden Verunreinigungen besteht, und die Beschichtung auf Aluminium oder auf Aluminiumlegierung basiert.

2. Beschichtetes Blech gemäß Anspruch 1, **dadurch gekennzeichnet, daß** die gewichtsanalytische Zusammensetzung des Bleches vorzugsweise wie folgt ist:
0,20% < Kohlenstoff < 0,5%
0,8% < Mangan < 1,5%
0,1% < Silizium < 0,35%
0,01% < Chrom < 1%
Titan < 0,1%
Aluminium < 0,1%
Phosphor < 0,05%
Schwefel < 0,03%
0,0005 < Bor < 0,01%, wobei der Rest aus Eisen und aus, von der Stahlerzeugung herrührenden Verunreinigungen besteht.

3. Beschichtetes Blech gemäß Anspruch 1, **dadurch gekennzeichnet, daß** in der gewichtsanalytischen Zusammensetzung des Bleches, der Titangehalt im Verhältnis zum Stickstoffgehalt größer als 3,42 ist, wobei das Bor nicht mehr mit dem Stickstoff verbunden werden kann.

4. Beschichtetes Blech gemäß Anspruch 1, **dadurch gekennzeichnet, daß** das Metallbad für die Beschichtung, in seiner gewichtsanalytischen Grundzusammensetzung, von 9% bis zu 10% Silikon, von 2% bis 3,5% Eisen enthält, und der Rest aus Aluminium besteht.

5. Blech gemäß Anspruch 1, **dadurch gekennzeichnet, daß** das Metallbad für die Beschichtung, in seiner gewichtsanalytischen Grundzusammensetzung, von 2% bis zu 4% Eisen enthält, und der Rest aus Aluminium besteht.

6. Verfahren zur Herstellung eines Teils, ausgehend vom beschichteten Blech gemäß Ansprüchen 1 bis 5, **dadurch gekennzeichnet, daß** nach der Formgebung und vorgängig zur Wärmebehandlung die Beschichtung des Teils einer Temperaturerhöhung mit einer Schnelligkeit größer als 5°C/Sekunde, die aber auch 600°C/Sekunde überschreiten könnte, unterzogen wird.

7. Verfahren gemäß dem Anspruch 6, **dadurch gekennzeichnet, daß** die Wärmebehandlung darin besteht, die Beschichtung und das Teil auf eine Temperatur von mehr als 750°C zu erwärmen.

8. Verwendung des warmgewalzten Stahlbleches welches, kaltgewalzt und beschichtet werden kann, gemäß den Ansprüchen 1 bis 5, für Strukturteile und/oder "Anti-lntrusions"-Teile oder für den Unterbau motorgetriebener Landfahrzeuge.

## Claims

1. Hot rolled steel sheet, which could afterwards eventually be cold rolled, said sheet being coated and thermally treated, the steel of the sheet having the following ponderal composition:
0,15% < carbon < 0,5%
0,5% < manganese < 3%
0,1% < silicon < 0,5%
0,01% < chromium < 1%
titanium < 0,2%
aluminium < 0,1%
phosphorus < 0,1%
sulphur < 0,05%
0,0005% < boron < 0,08%, the rest being iron and impurities from steel making, said coating being based on aluminium or aluminium alloy.

2. Coated sheet according to claim 1, **characterised in that** the ponderal composition of the sheet is preferably the following:
0,20% < carbon < 0,5%
0,8% < manganese < 1,5%
0,1% < silicon < 0,35%
0,01% < chromium < 1%
titanium < 0,1%
aluminium < 0,1%
phosphorus < 0,05%
sulphur < 0,03%
0,0005% < boron < 0,01%, the rest being iron and impurities from steel making.

3. Coated sheet according to claim 1, **characterised in that**, in the ponderal composition of the sheet, the content in titanium with respect to the content in nitrogen is greater than 3,42, wherein the boron cannot combine anymore with the nitrogen.

4. Coated sheet according to claim 1, **characterised in that** the metallic bath for the coating comprises in its basic ponderal composition, from 9% to 10 % silicon, from 2% to 3,5 % iron, the rest being aluminium.

5. Sheet according to claim 1, **characterised in that** the metallic bath for the coating comprises in its basic ponderal composition, from 2% to 4 % iron, the rest being aluminium.

6. Method for the realisation of a piece, from the coated sheet according to claims 1 to 5, **characterised in that**, after forming and before thermal treatment, the coating of the piece is subjected to a temperature rise, with a speed greater than 5°C/second, but which could also exceed 600°C/second.

7. Method according to claim 6, **characterised in that** the thermal treatment consists in heating up the coating and the piece to a temperature greater than 750°C.

8. Use of the hot rolled steel sheet which could afterwards be cold rolled and coated, according to claims 1 to 5, for structural pieces and/or anti-intrusion parts or substructures of motor-driven land vehicles.
